# EUROPÄISCHE PATENTSCHRIFT

(11) **EP 0 345 514 B1**
(45) Veröffentlichungstag und Bekanntmachung des Hinweises auf die Patenterteilung: **31.08.1994**
(21) Anmeldenummer: 89109108.4
(22) Anmeldetag: 20.05.1989
(51) Int. Cl.: G03C 7/30, G03C 1/30, G03C 1/815

(54) **Farbfotografisches Silberhalogenidmaterial**
Colour photographic silver halide material
Matériau photographique couleur à l'halogénure d'argent

(30) Priorität: 04.06.1988 DE 3819082
(43) Veröffentlichungstag der Anmeldung: 13.12.1989
(73) Patentinhaber: Agfa-Gevaert AG, 51373 Leverkusen (DE)
(72) Erfinder: Liebe, Werner, Dr., D-5090 Leverkusen 1 (DE); Sobel, Johannes, Dr., D-5090 Leverkusen 1 (DE); Nittel, Fritz, Dr., D-5090 Leverkusen 1 (DE)

(56) Entgegenhaltungen:
- EP-A- 0 243 199
- EP-A- 0 322 648
- FR-A- 2 282 125

## Beschreibung

Die Erfindung betrifft ein farbfotografisches Silberhalogenidaufzeichnungsmaterial, insbesondere eines mit reflektierender Unterlage, das höhere Farbdichten liefert.

Aus EP 0 243 199 A2 sind farbfotografische Materialien bekannt, insbesondere Colornegativpapier, die in wenigstens einer lichtempfindlichen Schicht ein Silberhalogenid mit wenigstens 80 Mol-% Chlorid enthalten, die eine Schicht mit einem UV-Licht absorbierenden Mittel, das bei Raumtemperatur flüssig ist, aufweisen und die mit einem Vinylsulfonhärter gehärtet sind. Mit diesem Colornegativpapier könnnen im sogenannten Kurzzeitprozeß, bei dem die Entwicklungszeit 45 Sekunden beträgt, Coloraufsichtsbilder hergestellt werden. Das Material zeichnet sich durch verringerte Druckdesensibilisierung aus, liefert aber noch keine wirklich befriedigenden Maximaldichten.

Es wurde nun gefunden, daß sich dieser Nachteil durch Ersatz der Vinylsulfonhärter durch sogenannte Soforthärter beheben läßt.

Gegenstand der Erfindung ist somit ein farbfotografisches Silberhalogenidaufzeichnungsmaterial, das auf einem Träger, vorzugsweise einem reflektierenden Träger, wenigstens eine Silberhalogenidemulsionsschicht, deren Silberhalogenidkörner mindestens 80 Mol-% Silberchlorid enthalten, und wenigstens eine Schicht, vorzugsweise eine nicht-lichtempfindliche Schicht enthält, die ein ultraviolettes Licht absorbierendes Mittel, das bei 15°C flüssig ist, enthält und das material mit einem Soforthärter gehärtet ist.

Unter Soforthärtern werden Verbindungen verstanden, die geeignete Bindemittel so vernetzen, daß unmittelbar nach Beguß, spätestens nach 24 Stunden, vorzugsweise spätestens nach 8 Stunden die Härtung so weit abgeschlossen ist, daß keine weitere durch die Vernetzungsreaktion bedingte Änderung der Sensitometrie und der Quellung des Schichtverbandes auftritt. Unter Quellung wird die Differenz von Naßschichtdicke und Trockenschichtdicke bei der wäßrigen Verarbeitung des Films verstanden (Photogr. Sci. Eng. 8 (1964); 275; Photogr. Sci. Eng. (1972), 449).

Der Soforthärter wird insbesondere in einer Menge von 0,1 bis 5 mMol/m², vorzugsweise von 0,5 bis 1,7 mMol/m² eingesetzt.

Geeignete Beispiele für Sofort-Härtungsmittel sind Verbindungen der folgenden allgemeinen Formeln:
(a) worin
   - R₁: Alkyl, Aryl oder Aralkyl bedeutet,
   - R₂: die gleiche Bedeutung wie R₁ hat oder Alkylen, Arylen, Aralkylen oder Alkaralkylen bedeutet, wobei die zweite Bindung mit einer Gruppe der Formel verknüpft ist, oder
   - R₁ und R₂: zusammen die zur Vervollständigung eines gegebenenfalls substituierten heterocyclischen Ringes, beispielsweise eines Piperidin-, Piperazin- oder Morpholinringes erforderlichen Atome bedeuten, wobei der Ring z.B. durch C₁-C₃-Alkyl oder Halogen substituiert sein kann,
   - R₃: für Wasserstoff, Alkyl, Aryl, Alkoxy, -NR₄-COR₅, -(CH₂)ₘ-NR₈R₉, -(CH₂)ₙ-CONR₁₃R₁₄ oder oder ein Brückenglied oder eine direkte Bindung an eine Polymerkette steht, wobei
   - R₅: Wasserstoff, C₁-C₄-Alkyl oder NR₆R₇,
   - R₈: -COR₁₀
   - R₁₀: NR₁₁R₁₂
   - R₁₁: C₁-C₄-Alkyl oder Aryl, insbesondere Phenyl,
   - R₁₂: Wasserstoff, C₁-C₄-Alkyl oder Aryl, insbesondere Phenyl,
   - R₁₃: Wasserstoff, C₁-C₄-Alkyl oder Aryl, insbesondere Phenyl,
   - R₁₆: Wasserstoff, C₁-C₄-Alkyl, COR₁₈ oder CONHR₁₉,
   - m: eine Zahl 1 bis 3
   - n: eine Zahl 0 bis 3
   - p: eine Zahl 2 bis 3 und
   - Y: O oder NR₁₇ bedeuten oder
   R₄, R₆, R₇, R₉, R₁₄, R₁₅, R₁₇, R₁₈ and R₁₉ Wasserstoff oder C₁-C₄-Alkyl,
   - R₁₃ und R₁₄: gemeinsam die zur Vervollständigung eines gegebenenfalls substituierten heterocyclischen Ringes, beispielsweise eines Piperidin-, Piperazin- oder Morpholinringes erforderlichen Atome darstellen, wobei der Ring z.B. durch C₁-C₃-Alkyl oder Halogen substituiert sein kann,
   - Z: die zur Vervollständigung eines 5- oder 6-gliedrigen aromatischen heterocyclischen Ringes, gegebenenfalls mit anelliertem Benzolring, erforderlichen C-Atome und
   - X^{⊖}: ein Anion bedeuten, das mit dem übrigen Molekül über eine kovalente Bindung verknüpft sein kann;
(b) worin
   - R₁, R₂, R₃ und X^{⊖}: die für Formel (a) angegebene Bedeutung besitzen;
(c) worin
   - R₂₀, R₂₁, R₂₂, R₂₃: C₁-C₂₀-Alkyl, C₆-C₂₀-Aralkyl, C₅-C₂₀-Aryl, jeweils unsubstituiert oder durch Halogen, Sulfo, C₁-C₂₀-Alkoxy, N,N-Di-C₁-C₄-alkyl-substituiertes Carbamoyl und, im Falle von Aralkyl und Aryl durch C₁-C₂₀-Alkyl substituiert,
   - R₂₄: eine durch ein nucleophiles Agens abspaltbare Gruppe bedeuten und
   - X^{⊖}: die für Formel (a) angegebene Bedeutung besitzt, wobei
   2 oder 4 der Substituenten R₂₀, R₂₁, R₂₂ und R₂₃ zusammen mit einem Stickstoffatom oder der Gruppe gegebenenfalls unter Einschluß weiterer Heteroatome wie 0 oder N auch zu einem oder zwei gesättigten, 5 - 7-gliedrigen Ringen vereint sein können;
(d) R₂₅―N=C=N―R₂₆
   worin
   - R₂₅: C₁-C₁₀-Alkyl, C₅-C₈-Cycloalkyl, C₃-C₁₀-Alkoxyalkyl oder C₇-C₁₅-Aralkyl bedeutet,
   - R₂₆: die Bedeutung von R₂₅ besitzt oder für einen Rest der Formel steht, wobei
   - R₂₇: C₂-C₄-Alkylen und
   - R₂₈, R₂₉ und R₃₀: C₁-C₆-Alkyl bedeuten, wobei einer der Reste R₂₈, R₂₉ und R₃₀ durch eine Carbamoylgruppe ylgruppe oder eine Sulfogruppe substituiert sein kann und zwei der Reste R₂₈, R₂₉ und R₃₀ zusammen mit dem Stickstoffatom zu einem gegebenenfalls substituierten heterocyclischen Ring, beispielsweise einen Pyrrolidin-, Piperazin- oder Morpholinring verknüpft sein können, wobei der Ring z.B. durch C₁-C₃-Alkyl oder Halogen substituiert sein kann, und
   - X^{⊖}: die für Formel (a) angegebene Bedeutung besitzt;
(e) worin
   - X^{⊖}: die für Formel (a) angegebene Bedeutung hat,
   - R₂₄: die für Formel (c) angegebene Bedeutung besitzt,
   - R₃₁: C₁-C₁₀-Alkyl, C₆-C₁₅-Aryl oder C₇-C₁₅-Aralkyl, jeweils unsubstituiert oder durch Carbamoyl, Sulfamoyl oder Sulfo substituiert,
   - R₃₂ und R₃₃: Wasserstoff, Halogen, Acylamino, Nitro, Carbamoyl, Ureido, Alkoxy, Alkyl, Alkenyl, Aryl oder Aralkyl oder gemeinsam die restlichen Glieder eines mit dem Pyridiniumring kondensierten Ringes, insbesondere eines Benzoringes, bedeuten,
   wobei
   - R₂₄ und R₃₁: miteinander verknüpft sein können, wenn R₂₄ eine Sulfonyloxygruppe ist;
(f) worin
   - R₁, R₂ und X^{⊖}: die für Formel (a) angegebene Bedeutung besitzen und
   - R₃₄: C₁-C₁₀-Alkyl, C₆-C₁₄-Aryl oder C₇-C₁₅-Aralkyl bedeutet;
(g) worin
   - R₁, R₂ und X^{⊖}: die für Formel (a) angegebene Bedeutung besitzen,
   - R₃₅: Wasserstoff, Alkyl, Aralkyl, Aryl, Alkenyl, R₃₈O-, R₃₉R₄₀N, R₄₁R₄₂C=N- oder R₃₈S-,
   - R₃₆ und R₃₇: Alkyl,Aralkyl, Aryl, Alkenyl, R₄₄-SO₂ oder
   R₄₅-N=N- oder gemeinsam mit dem Stickstoffatom die restlichen Glieder eines heterocyclischen Ringes oder die Gruppierung
   R₃₈, R₃₉, R₄₀, R₄₁, R₄₂, R₄₃, R₄₄ und R₄₅ Alkyl, Aralkyl, Alkenyl, R₄₁ und R₄₂ darüberhinaus Wasserstoff, R₃₉ und R₄₀ bzw. R₄₁ und R₄₂ darüberhinaus die restlichen Glieder eines 5-oder 6-gliedrigen, gesättigten carbocyclischen oder heterocyclischen Ringes bedeuten;
(h) worin
   - R₄₆: Wasserstoff, Alkyl oder Aryl
   - R₄₇: Acyl, Carbalkoxy, Carbamoyl oder Aryloxycarbonyl;
   - R₄₈: Wasserstoff oder R₄₇
   - R₄₉ und R₅₀: Alkyl, Aryl, Aralkyl oder gemeinsam mit dem Stickstoffatom die restlichen Glieder eines gegebenenfalls substituierten heterocyclischen Ringes, beispielsweise eines Piperidin-, Piperazin- oder Morpholinringes bedeuten, wobei der Ring z.B. durch C₁-C₃-Alkyl oder Halogen substituiert sein kann, und
   - X^{⊖}: die für Formel (a) angegebene Bedeutung besitzt;
(i) worin
   - R₅₁: einen gegebenenfalls substituierten heteroaromatischen Ring, der mindestens q Ring-C-Atome und mindestens ein Ring-O-, Ring-S- oder Ring-N-Atom enthält, und
   - q: eine ganze Zahl ≧ 2 bedeuten.

Der durch R₅₁ dargestellte heteroaromatische Ring ist beispielsweise eine Triazol-, Thiadiazol-, Oxadiazol-, Pyridin-, Pyrrol-, Chinoxalin-, Thiophen-, Furan-, Pyrimidin- oder Triazinring. Er kann außer den mindestens zwei Vinylsulfonylgruppen gegebenenfalls weitere Substituenten sowie gegebenenfalls ankondensierte Benzolringe enthalten, die ihrerseits ebenfalls substituiert sein können. Beispiele von heteroaromatischen Ringen (R₅₁) sind im folgenden aufgeführt.
worin
- r: eine Zahl 0 bis 3 und
- R₅₂: C₁-C₄-Alkyl, C₁-C₄-Alkoxy oder Phenyl bedeutet.

Als Soforthärtungsmittel eignen sich schließlich die in den japanischen Offenlegungsschriften 38 540/75, 93 470/77, 43 353/81 und 113 929/83 sowie in der US-PS 3 321 313 beschriebenen Verbindungen.

Alkyl, sofern nicht anders definiert, ist insbesondere gegebenenfalls durch Halogen, Hydroxy, Sulfo, C₁-C₂₀-Alkoxy substituiertes C₁-C₂₀-Alkyl.

Aryl, sofern nicht anders definiert, ist insbesondere gegebenenfalls durch Halogen, Sulfo, C₁-C₂₀-Alkoxy oder C₁-C₂₀-Alkyl substituiertes C₆-C₁₄-Aryl. Aralkyl, sofern nicht anders definiert, ist insbesondere durch Halogen, C₁-C₂₀-Alkoxy, Sulfo oder C₁-C₂₀-Alkyl substituiertes C₇-C₂₀-Aralkyl, Alkoxy, sofern nicht anders definiert, ist insbesondere C₁-C₂₀-Alkoxy.

X^{⊖} ist vorzugsweise ein Halogenidion wie Cl^{⊖}, Br^{⊖} oder BF₄^{⊖}, NO₃^{⊖}, (SO₄^{2⊖})_{1/2}, ClO₄^{⊖},CH₃OSO₃^{⊖}, PF₆^{⊖}, CF₃SO₃^{⊖} und insbesondere eine mit dem Härtermolekül kovalent verknüpfte -SO₃^{⊖}-Gruppe, wobei die -SO₃^{⊖}-Gruppe über einen Substituenten (s. Definitionen Alkyl, Aryl, Aralkyl) oder in den Formeln (a), (b), (c) mit dem Heterocyclus direkt verbunden sein kann.

Alkenyl ist insbesondere C₂-C₂₀-Alkenyl, Alkylen ist insbesondere C₂-C₂₀-Alkylen; Arylen insbesondere Phenylen, Aralkylen insbesondere Benzylen und Alkaralkylen insbesondere Xylylen.

Geeignete N-haltige Ringsysteme, die für Z stehen können, sind auf der vorigen Seite dargestellt. Bevorzugt ist der Pyridinring.

R₃₆ und R₃₇ bilden zusammen mit dem Stickstoffatom, an das sie gebunden sind, insbesondere einen durch 2 in o- und o′-Stellung gebundene Oxogruppen Pyrrolidin- oder Piperidinring, der benzo-, cyclohexeno- oder [2.2.1]-bicyclohexenokondensiert sein kann.

Acyl ist insbesondere C₁-C₁₀-Alkylcarbonyl oder Benzoyl; Carbalkoxy ist insbesondere C₁-C₁₀-Alkoxycarbonyl; Carbamoyl ist insbesondere Mono- oder Di-C₁-C₄-Alkylaminocarbonyl; Carbaroxy ist insbesondere Phenoxycarbonyl.

Durch nucleophile Agentien abspaltbare Gruppen R₂₄ sind beispielsweise Halogenatome, C₁-C₁₅-Alkylsulfonyloxygruppen, C₇-C₁₅-Aralkylsulfonyloxygruppen, C₆-C₁₅-Arylsulfonyloxygruppen und 1-Pyridinylreste.

Nachfolgend sind bevorzugte Härter aufgeführt:

### Verbindungen der Formel (a)

Syrup, stark hygroskopisch
Syrup, stark hygroskopisch
Fp. 112°C
Fp. 103°C
Fp. 87-89°C
Fp. 108-110°C
Syrup, hygroskopisch
Fp. 105-107°C
Syrup
Fp. 103-105°C
Fp. 75-77°C
Fp. 110-112°C
Fp. 95-96°C
Fp. 106°C
Fp. 66-68°C
Öl
Fp. 103-105°C
Öl
Fp. 109°C
Öl
Fp. 115°C
Fp. 154°C
Fp. 140°C
Fp. 115°C
Fp. 140°C
Fp. 118-120°C
Fp. 90°C
Fp. 210°C
Öl
Öl
Öl
Öl
Fp. 60-65°C

Die Verbindungen sind in einfacher und aus der Literatur bekannter Weise darstellbar. Aus den sekundären Aminen stellt man z.B. mit Phosgen die Carbaminsäurechloride her, die dann unter Lichtabschluß mit aromatischen, heterocyclischen stickstoffhaltigen Verbindungen umgesetzt werden. Die Herstellung der Verbindung 3 wird in den Chemischen Berichten 40, (1907), Seite 1831, beschrieben. Weitere Angaben zur Synthese finden sich in DE-OS 2 225 230, DE-OS 2 317 677 und DE-OS 2 439 551.

### Verbindungen der Formel (b)

Verfahren zur Synthese dieser Verbindungen sind beispielsweise in der DE-A 2 408 814 beschrieben:

### Verbindungen der Formel (c)

Methoden zur Synthese dieser Verbindungen werden genauer beschrieben in Chemistry Letters (The Chemical Society of Japan), Seite 1891-1894 (1982). Weitere Angaben zur Synthese finden sich auch in der EP-A-162 308.

### Verbindungen der Formel (d)

Methoden zur Synthese dieser Verbindungen werden genauer beschrieben in den JP-OS'en 126 125/76 und 48 311/77.

### Verbindungen der Formel (e)

Methoden zur Synthese dieser Verbindungen werden genauer beschrieben in den JP-OS'en 44 140/82 und 46 538/82 und der JP-PS 50 669/83.

### Verbindungen der Formel (f)

Methode zur Synthese dieser Verbindungen werden genauer beschrieben in der JP-OS 54 427/77.

### Verbindungen der Formel (g)

Die Synthese dieser Verbindungen ist in US-PS 4 612 280 beschrieben.

### Verbindungen der Formeln (h)

Die Herstellung dieser Verbindungen ist in der DD 232 564 A 1 beschrieben.

### Verbindungen der Formel (i)

Methoden zur Herstellung dieser Verbindungen sind in DE-OS 35 23 360 beschrieben.

Weitere geeignete Soforthärtungsmittel entsprechen folgenden Formeln
(JP-OS 38 540/75)
(JP-OS 93 470/77)
(JP-OS 43 353/81)
(JP 113 929/83)
(US-PS 3 321 313)

Die Verbindungen (a) sind besonders bevorzugt.

Das verwendete zu härtende Bindemittel in den Schichten, die dem erfindungsgemäßen Härtungsverfahren unterworfen werden, ist ein proteinartiges Bindemittel, das freie Aminogruppen und freie Carboxylgruppen enthält. Gelatine ist ein bevorzugtes Beispiel. In fotografischen Aufzeichnungsmaterialien wird hauptsächlich Gelatine als Bindemittel für die lichtempfindlichen Substanzen, die farbgebenden Verbindungen und gegebenenfalls weitere Zusätze verwendet. Häufig weisen solche Aufzeichnungsmaterialien eine Vielzahl verschiedener Schichten auf. Die Härtung mittels Soforthärter wird meist in der Weise durchgeführt, daß das Härtungsmittel als letzte Schicht auf die zu härtenden Schichten aufgetragen wird, wobei der Härtungsbeschichtungslösung weitere Substanzen, wie die erfindungsgemäßen UV-Absorber, Antistatika, Mattierungsmittel und polymere organische Teilchen zugesetzt werden können.

Das Auftragen der das Härtungsmittel enthaltenden Schicht kann gleichzeitig mit oder nach dem Guß der übrigen Schichten mittels Kaskaden- oder Vorhanggießern erfolgen. Die Gießtemperatur kann dabei in weiten Bereichen variiert werden, z. B. zwischen 45 und 5°C vorzugsweise zwischen 38 und 18°C.

Als bei Raumtemperatur flüssige UV-Absorber kommen insbesondere Verbindungen der Formel
infrage, worin
- R₁ und R₂: Alkyl, Aryl, Alkoxy oder Aryloxy und
- R₃: Wasserstoff, Halogen, Alkyl, Aryl, Alkoxy, Aryloxy, Alkenyl, Nitro oder Hydroxy

bedeuten.

Der niedrige Schmelzpunkt ergibt sich aus einer geschickten Kombination der Substituenten R₁, R₂ und R₃, wie sie in den nachfolgenden Definitionen verwirklicht ist:
- I:: R₁: Methyl, Ethyl, Propyl
R₂: C₄-C₁₂-sek.-Alkyl
R₃: Wasserstoff, Halogen, C₁-C₈-Alkyl, C₁-C₈-Alkoxy,
- II:: R₁, R₂ und R₃: C₄-C₁₂-Alkyl wobei einer der Reste sek.-Alkyl ist,
- III:: R₁: C₁-C₁₂-Alkyl
R₂: C₁-C₁₂-Alkoxycarbonyl-C₁-C₆-alkyl
R₃: Wasserstoff, Halogen, C₁-C₈-Alkyl, C₁-C₈-Alkoxy,
- IV:: R₁, R₂: C₄-C₁₂-sek.-Alkyl
R₃: Wasserstoff, Halogen, C₁-C₈-Alkyl, C₁-C₈-Alkoxy,
- V:: R₁: verzweigtes C₁₀-C₁₅-Alkyl
R₂: C₁-C₄-Alkyl
R₃: Wasserstoff, Halogen, C₁-C₈-Alkyl, C₁-C₈-Alkoxy.

Nachfolgend sind einige Beispiele für erfindungsgemäß flüssige UV-Absorber angegeben.
Die bei Raumtemperatur flüssigen UV-Absorber können einzeln oder im Gemisch untereinander eingesetzt werden.

Es ist auch möglich, die bei Raumtemperatur flüssigen UV-Absorber mit bei Raumtemperatur festen UV-Absorbern abzumischen oder Gemische von bei Raumtemperatur festen UV-Absorbern herzustellen, solange die Mischung selbst bei 15°C flüssig ist.

Die 2-(2-Hydroxyphenyl)-benztriazolverbindungen sind bekannt und beispielsweise in US 3 754 919, 4 220 711 und 4 518 686 beschrieben.

Sie werden vorzugsweise in einer Menge von 0,01 bis 5 g/m², insbesondere 0,25 bis 2 g/m² eingesetzt, insbesondere über allen lichtempfindlichen Schichten in der vom Träger am weitesten entfernten nicht-lichtempfindlichen Schicht. Es kann aber auch von Vorteil sein, die Gesamtmenge an UV-Absorber aufzuteilen, einen Teil in der obersten, nicht-lichtempfindlichen Schutzschicht und einen Teil in einer nicht-lichtempfindlichen Zwischenschicht, insbesondere über der Purpurschicht oder in einer lichtempfindlichen Schicht über der Purpurschicht einzusetzen.

Das erfindungsgemäße fotografische Material enthält insbesondere mindestens eine blauempfindliche Schicht, der wenigstens ein Gelbkuppler zugeordnet ist, mindestens eine grünempfindliche Schicht, der wenigstens ein Purpurkuppler zugeordnet ist und mindestens eine rotempfindliche Schicht, der wenigstens ein Blaugrünkuppler zugeordnet ist. Vorzugsweise ist von den lichtempfindlichen Schichten die mindestens eine blauempfindliche Schicht dem Träger am nächsten und die mindestens eine rotempfindliche Schicht dem Träger am entferntesten angeordnet.

Vorzugsweise enthalten die Silberhalogenide aller lichtempfindlichen Schichten wenigstens 80 Mol-% Chlorid, insbesondere 95 bis 100 Mol-% Chlorid, 0 bis 5 Mol-% Bromid und 0 bis 1 Mol-% Iodid.

Bei dem Silberhalogenid kann es sich um überwiegend kompakte Kristalle handeln, die z.B. regulär kubisch oder oktaedrisch sind oder Übergangsformen aufweisen können. Vorzugsweise könnnen aber auch plättchenförmige Kristalle vorliegen, deren durchschnittliches Verhältnis von Durchmesser zu Dicke bevorzugt wenigstens 5:1 ist, wobei der Durchmesser eines Kornes definiert ist als der Durchmesser eines Kreises mit einem Kreisinhalt entsprechend der projizierten Fläche des Kornes. Die Schichten können aber auch tafelförmige Silberhalogenidkristalle aufweisen, bei denen das Verhältnis von Durchmesser zu Dicke größer als 5:1 ist, z.B. 12:1 bis 30:1.

Die Silberhalogenidkörner können auch einen mehrfach geschichteten Kornaufbau aufweisen, im einfachsten Fall mit einem inneren und einem äußeren Kornbereich (core/shell), wobei die Halogenidzusammensetzung und/oder sonstige Modifizierungen, wie z.B. Dotierungen der ein zelnen Kornbereiche unterschiedlich sind. Die mittlere Korngröße der Emulsionen liegt vorzugsweise zwischen 0,2 µm und 2,0 µm, die Korngrößenverteilung kann sowohl homo- als auch heterodispers sein. Die Emulsionen können außer dem Silberhalogenid auch organische Silbersalze enthalten, z.B. Silberbenztriazolat oder Silberbehenat.

Es können zwei oder mehrere Arten von Silberhalogenidemulsionen, die getrennt hergestellt werden, als Mischung verwendet werden.

Die fotografischen Emulsionen können nach verschiedenen Methoden (z.B. P. Glafkides, Chimie et Physique Photographique, Paul Montel, Paris (1967), G.F. Duffin, Photographic Emulsion Chemistry, The Focal Press, London (1966), V.L. Zelikman et al, Making and Coating Photographic Emulsion, The Focal Press, London (1966) aus löslichen Silbersalzen und löslichen Halogeniden hergestellt werden.

Die Fällung des Silberhalogenids erfolgt bevorzugt in Gegenwart des Bindemittels, z.B. der Gelatine und kann im sauren, neutralen oder alkalischen pH-Bereich durchgeführt werden, wobei vorzugsweise Silberhalogenidkomplexbildner zusätzlich verwendet werden. Zu letzteren gehören z.B. Ammoniak, Thioether, Imidazol, Ammoniumthiocyanat oder überschüssiges Halogenid. Die Zusammenführung der wasserlöslichen Silbersalze und der Halogenide erfolgt wahlweise nacheinander nach dem single-jet- oder gleichzeitig nach dem double-jet-Verfahren oder nach beliebiger Kombination beider Verfahren. Bevorzugt wird die Dosierung mit steigenden Zuflußraten, wobei die "kritische" Zufuhrgeschwindigkeit, bei der gerade noch keine Neukeime entstehen, nicht überschritten werden sollte. Der pAg-Bereich kann während der Fällung in weiten Grenzen variieren, vorzugsweise wird das sogenannte pAg-gesteuerte Verfahren benutzt, bei dem ein bestimmter pAg-Wert konstant gehalten oder ein definiertes pAg-Profil während der Fällung durchfahren wird. Neben der bevorzugten Fällung bei Halogenidüberschuß ist aber auch die sogenannte inverse Fällung bei Silberionenüberschluß möglich. Außer durch Fällung können die Silberhalogenidkristalle auch durch physikalische Reifung (Ostwaldreifung), in Gegenwart von überschüssigem Halogenid und/oder Silberhalogenidkomplexierungsmittel wachsen. Das Wachstum der Emulsionskörner kann sogar überwiegend durch Ostwaldreifung erfolgen, wobei vorzugsweise eine feinkörnige, sogenannte Lippmann-Emulsion, mit einer schwerer löslichen Emulsion gemischt und auf letzterer umgelöst wird.

Während der Fällung und/oder der physikalischen Reifung der Silberhalogenidkörner können auch Salze oder Komplexe von Metallen, wie Cd, Zn, Pb, Tl, Bi, Ir, Rh, Fe vorhanden sein.

Ferner kann die Fällung auch in Gegenwart von Sensibilisierungsfarbstoffen erfolgen. Komplexierungsmittel und/oder Farbstoffe lassen sich zu jedem beliebigen Zeitpunkt unwirksam machen, z.B. durch Änderung des pH-Wertes oder durch eine oxidative Behandlung.

Als Bindemittel wird vorzugsweise Gelatine verwendet. Diese kann jedoch ganz oder teilweise durch andere synthetische, halbsynthetische oder auch natürlich vorkommende Polymere ersetzt werden. Synthetische Gelatineersatzstoffe sind beispielsweise Polyvinylalkohol, Poly-N-vinylpyrolidon, Polyacrylamide, Polyacrylsäure und deren Derivate, insbesondere deren Mischpolymerisate. Natürlich vorkommende Gelatineersatzstoffe sind beispielsweise andere Proteine wie Albumin oder Casein, Cellulose, Zucker, Stärke oder Alginate, Halbsynthetische Gelatineersatzstoffe sind in der Regel modifizierte Naturprodukte, Cellulosederivate wie Hydroxyalkylcellulose, Carboxymethylcellulose und Phthalylcellulose sowie Gelatinederivate, die durch Umsetzung mit Alkylierungs- oder Acylierungsmitteln oder durch Aufpfropfung von polymerisierbaren Monomeren erhalten worden sind, sind Beispiele hierfür.

Die Bindemittel sollen über eine ausreichende Menge an funktionellen Gruppen verfügen, so daß durch Umsetzung mit geeigneten Härtungsmitteln genügend widerstandsfähigen Schichten erzeugt werden können. Solche funktionellen Gruppen sind insbesondere Aminogruppen, aber auch Carboxylgruppen, Hydroxylgruppen und aktive Methylengruppen.

Die vorzugsweise verwendete Gelatine kann durch sauren oder alkalischen Aufschluß erhalten sein. Die Herstellung solcher Gelatinen wird beispielsweise in The Science and Technology of Gelatine, herausgegeben von A.G. Ward und A. Courts, Academic Press 1977, Seite 295 ff beschrieben. Die jeweils eingesetzte Gelatine soll einen möglichst geringen Gehalt an fotografisch aktiven Verunreinigungen enthalten (Inertgelatine). Gelatinen mit hoher Viskosität und niedriger Quellung sind besonders vorteilhaft. Die Gelatine kann teilweise oder ganz oxidiert sein.

Nach abgeschlossener Kristallbildung oder auch schon zu einem früheren Zeitpunkt werden die löslichen Salze aus der Emulsion entfernt, z.B. durch Nudeln und Waschen, durch Flocken und Waschen, durch Ultrafiltration oder durch Ionenaustauscher.

Die fotografischen Emulsionen können Verbindungen zur Verhinderung der Schleierbildung oder zur Stabilisierung der fotografischen Funktion während der Produktion, der Lagerung oder der fotografischen Verarbeitung enthalten.

Besonders geeignet sind Azaindene, vorzugsweise Tetra- und Pentaazaindene, insbesondere solche, die mit Hydroxyl- oder Aminogruppen substituiert sind. Derartige Verbindungen sind z. B. von Birr, Z. Wiss. Phot. 47 (1952), S. 2 - 58 beschrieben worden. Weiter können als Antischleiermittel Salze von Metallen wie Quecksilber oder Cadmium, aromatische Sulfon- oder Sulfinsäuren wie Benzolsulfinsäure, oder stickstoffhaltige Heterocyclen wie Nitrobenzimidazol, Nitroindazol, (subst.) Benztriazole oder Benzthiazoliumsalze eingesetzt werden. Besonders geeignet sind Mercaptogruppen enthaltende Heterocyclen, z. B. Mercaptobenzthiazole, Mercaptobenzimidazole, Mercaptotetrazole, Mercaptothiadiazole, Mercaptopyrimidine, wobei diese Mercaptoazole auch eine wasserlöslichmachende Gruppe, z.B. eine Carboxylgruppe oder Sulfogruppe, enthalten können. Weitere geeignete Verbindungen sind in Research Disclosure Nr. 17643 (1978), Abschnitt VI, veröffentlicht.

Die Stabilisatoren können den Silberhalogenidemulsionen vor, während oder nach deren Reifung zugesetzt werden. Selbstverständlich kann man die Verbindungen auch anderen fotografischen Schichten, die einer Halogensilberschicht zugeordnet sind, zusetzen.

Es können auch Mischungen aus zwei oder mehreren der genannten Verbindungen eingesetzt werden.

Die Silberhalogenidemulsionen werden üblicherweise chemisch gereift, beispielsweise durch Einwirkung von Goldverbindungen oder Verbindungen des zweiwertigen Schwefels.

Die fotografischen Emulsionsschichten oder andere hydrophile Kolloidschichten des erfindungsgemäß hergestellten lichtempfindlichen Materials können oberflächenaktive Mittel für verschiedene Zwecke enthalten, wie Überzugshilfen, zur Verhinderung der elektrischen Aufladung, zur Verbesserung der Gleiteigenschaften, zum Emulgieren der Dispersion, zur Verhinderung der Adhäsion und zur Verbesserung der fotografischen Charakteristika (z.B. Entwicklungsbeschleunigung, hoher Kontrast, Sensibilisierung usw.).

Die fotografischen Emulsionen können unter Verwendung von Methinfarbstoffen oder anderen Farbstoffen spektral sensibilisiert werden. Besonders geeignete Farbstoffe sind Cyaninfarbstoffe, Merocyaninfarbstoffe und komplexe Merocyaninfarbstoffe.

Farbkuppler zur Erzeugung des blaugrünen Teilfarbenbildes sind in der Regel Kuppler vom Phenol- oder α-Naphtholtyp; geeignete Beispiele hierfür sind in der Literatur bekannt.

Farbkuppler zur Erzeugung des gelben Teilfarbenbildes sind in der Regel Kuppler mit einer offenkettigen Ketomethylengruppierung, insbesondere Kuppler vom Typ des α-Acylacetamids; geeignete Beispiele hierfür sind α-Benzoylacetanilidkuppler und α-Pivaloylacetanilidkuppler, die ebenfalls aus der Literatur bekannt sind.

Farbkuppler zur Erzeugung des purpurnen Teilfarbenbildes sind in der Regel Kuppler vom Typ des 5-Pyrazolons, des Indazolons oder des Pyrazoloazols; geeignete Beispiele hierfür sind in der Literatur in großer Zahl beschrieben.

Bei den Farbkupplern kann es sich um 4-Äquivalentkuppler, aber auch um 2-Äquivalentkuppler handeln. Letztere leiten sich von den 4-Äquivalentkuppler dadurch ab, daß sie in der Kupplungsstelle eine Substituenten enthalten, der bei der Kupplung abgespalten wird. Zu den 2-Äquivalentkupplern sind solche zu rechnen, die farblos sind, als auch solche, die eine intensive Eigenfarbe aufweisen, die bei der Farbkupplung verschwindet bzw. durch die Farbe des erzeugten Bildfarbstoffes ersetzt wird (Maskenkuppler) und Weißkuppler, die bei Reaktion mit Farbentwickleroxidationsprodukten im wesentlichen farblose Produkte ergeben. Zu den 2-Äquivalentkupplern sind ferner solche Kuppler zu rechnen, die an der Kupplungsstelle einen abspalbaren Rest enthalten, der bei Reaktion mit Farbentwickleroxidationsprodukten in Freiheit gesetzt wird und dabei entweder direkt oder nachdem aus dem primär abgespaltenen Rest eine oder mehrere weitere Gruppen abgespalten worden sind (z.B. DE-A-27 03-145, DE-A-28 55 697, DE-A-31 05 026, DE-A-33 19 428), eine bestimmte erwünschte fotografische Wirksamkeit entfaltet, z.B. als Entwicklungsinhibitor oder -accelerator. Beispiele für solche 2-Äquivalentkuppler sind die bekannten DIR-Kuppler wie auch DAR-bzw. FAR-Kuppler.

Da bei den DIR-, DAR- bzw. FAR-Kupplern hauptsächlich die Wirksamkeit des bei der Kupplung freigesetzten Restes erwünscht ist und es weniger auf die farbbildenden Eigenschaften dieser Kuppler ankommt, sind auch solche DIR-, DAR- bzw. FAR-Kuppler geeignet, die bei der Kupplung im wesentlichen farblose Produkte ergeben (DE-A-1 547 640).

Der abspaltbare Rest kann auch ein Ballastrest sein, so daß bei der Reaktion mit Farbentwickleroxidationsprodukten Kupplungsprodukte erhalten werden, die diffusionsfähig sind oder zumindest eine schwache bzw. eingeschränkte Beweglichkeit aufweisen (US-A-4 420 556).

Hochmolekulare Farbkuppler sind beispielsweise in DE-C-1 297 417, DE-A-24 07 569, DE-A-31 48 125, DE-A-32 17 200, DE-A-33 20 079, DE-A-33 24 932, DE-A-33 31 743, DE-A-33 40 376, EP-A-27 284, US-A-4 080 211 beschrieben. Die hochmolekularen Farbkuppler werden in der Regel durch Polymerisation von ethylenisch ungesättigten monomeren Farbkupplern hergestellt. Sie können aber auch durch Polyaddition oder Polykondensation erhalten werden.

Die Einarbeitung der Kuppler oder anderer Verbindungen in Silberhalogindemulsionsschichten kann in der Weise erfolgen, daß zunächst von der betreffenden Verbindung eine Lösung, eine Dispersion oder eine Emulsion hergestellt und dann der Gießlösung für die betreffende Schicht zugefügt wird. Die Auswahl des geeigneten Lösungs- oder Dispersionsmittel hängt von der jeweiligen Löslichkeit der Verbindung ab.

Methoden zum Einbringen von in Wasser im wesentlichen unlöslichen Verbindungen durch Mahlverfahren sind beispielsweise in DE-A-2 609 741 und DE-A-2 609 742 beschrieben.

Hydrophobe Verbindungen können auch unter Verwendung von hochsiedenden Lösungsmitteln, sogenannten Ölbildnern, in die Gießlösung eingebracht werden. Entsprechende Methoden sind beispielsweise in US-A-2 322 027, US-A-2 801 170, US-A-2 801 171 und EP-A-O 043 037 beschrieben.

Anstelle der hochsiedenden Lösungsmitteln können Oligomere oder Polymere, sogenannte polymere Ölbildner Verwendung finden.

Die Verbindungen können auch in Form beladener Latices in die Gießlösung eingebracht werden. Verwiesen wird beispielsweise auf DE-A-2 541 230, DE-A-2 541 274, DE-A-2 835 856, EP-A-O 014 921, EP-A-0 069 671, EP-A-O 130 115, US-A-4 291 113.

Die diffusionsfeste Einlagerung anionischer wasserlöslicher Verbindungen (z.B. von Farbstoffen) kann auch mit Hilfe von kationischen Polymeren, sogenannten Beizpolymeren erfolgen.

Geeignete Ölbildner für andere Kuppler und andere Verbindungen sind z.B. Phthalsäurealkylester, Phosphorsäureester, Citronensäureester, Benzoesäureester, Alkylamide, Fettsäureester und Trimesinsäureester.

Jede der lichtempfindlichen Schichten kann aus einer einzigen Schicht bestehen oder auch zwei oder mehr Silberhalogenidemulsionsteilschichten umfassen (DE-C-1 121 470). Dabei können die rotempfindlichen Silberhalogenidemulsionsschichten dem Schichtträger näher angeordnet sein als die grünempfindlichen Silberhalogenidemulsionsschichten und diese wiederum näher als die blauempfindlichen, wobei sich im allgemeinen zwischen grünempfindlichen Schichten und blauempfindlichen Schichten eine nicht lichtempfindliche gelbe Filterschicht befindet.

Bei geeignet geringer Eigenempfindlichkeit der grün-bzw. rotempfindlichen Schichten kann man unter Verzicht auf die Gelbfilterschicht andere Schichtanordnungen wählen, bei denen auf dem Träger z.B. die blauempfindlichen, dann die grünempfindlichen und schließlich die rotempfindlichen Schichten folgen.

Die in der Regel zwischen Schichten unterschiedlicher Sprektralempfindlichkeit angeordneten nicht lichtempfindlichen Zwischenschichten können Mittel enthalten, die eine unerwünschte Diffusion von Entwickleroxidationsprodukten aus einer lichtempfindlichen in eine andere lichtempfindliche Schicht mit unterschiedlicher spektraler Sensibilisierung verhindern.

Liegen mehrere Teilschichten gleicher spektraler Sensibilisierung vor, so können sich diese hinsichtlich ihrer Zusammensetzung, insbesondere was Art und Menge der Silberhalogenidkörnchen betrifft unterscheiden. Im allgemeinen wird die Teilschicht mit höherer Empfindlichkeit von Träger entfernter angeordnet sein als die Teilschicht mit geringerer Empfindlichkeit. Teilschichten gleicher spektraler Sensibilisierung können zueinander benachbart oder durch andere Schichten, z.B. durch Schichten anderer spektraler Sensibilisierung getrennt sein. So können z.B. alle hochempfindlichen und alle niedrigempfindlichen Schichten jeweils zu einem Schichtpaket zusammengefaßt sein (DE-A 1 958 709, DE-A 2 530 645, DE-A 2 622 922).

Das fotografische Material kann weiterhin Weißtöner, Abstandshalter, Formalinfänger und anderes enthalten.

Geeignete Weißtöner sind z.B. in Research Disclosure Dezember 1978, Seite 22 ff, Referat 17 643, Kapitel V beschrieben.

Bestimmte Bindemittelschichten, insbesondere die vom Träger am weitesten entfernte Schicht, aber auch gelegentlich Zwischenschichten, insbesondere, wenn sie während der Herstellung die vom Träger am weitesten entfernte Schicht darstellen, können fotografisch inerte Teilchen anorganischer oder organischer Natur enthalten, z.B. als Mattierungsmittel oder als Abstandshalter (DE-A 3 331 542, DE-A 3 424 893, Research Disclosure Dezember 1978, Seite 22 ff, Referat 17 643, Kapitel XVI).

Der mittlere Teilchendurchmesser der Abstandshalter liegt insbesondere im Bereich von 0,2 bis 10 µm. Die Abstandshalter sind wasserunlöslich und können alkaliunlöslich oder alkalilöslich sein, wobei die alkalilöslichen im allgemeinen im alkalischen Entwicklungsbad aus dem fotografischen Material entfernt werden. Beispiele für geeignete Polymere sind Polymethylmethacrylat, Copolymere aus Acrylsäure und Methylmethacrylat sowie Hydroxypropylmethylcellulosehexahydrophthalat.

Als reflektierender Träger kommt insbesondere beiseitig polyethylenbeschichtetes Papier in Frage.

Zur Herstellung farbfotografischer Bilder wird das erfindungsgemäße farbfotografische Aufzeichnungsmaterial mit einer Farbentwicklerverbindung entwickelt. Als Farbentwicklerverbindung lassen sich sämtliche Entwicklerverbindungen verwenden, die die Fähigkeit besitzen, in Form ihres Oxidationsproduktes mit Farbkupplern zu Azomethinfarbstoffen zu reagieren. Geeignete Farbentwicklerverbindungen sind aromatische mindestens eine primäre Aminogruppe enthaltende Verbindungen vom p-Phenylendiamintyp, beispielsweise N,N-Dialkyl-p-phenylendiamine, wie N,N-Diethyl-p-phenylendiamin, 1-(N-ethyl-N-methylsulfonamidoethyl)-3-methyl-p-phenylendiamin, 1-(N-ethyl-N-hydroxyethyl-3-methyl-p-phenylendiamin und 1-(N-ethyl-N-methoxyethyl)-3-methyl-p-phenylendiamin.

Weitere brauchbare Farbentwickler sind beispielsweise beschrieben in J. Amer. Chem. Soc. 73, 3100 (1951) und in G. Haist, Modern Photographic Processing, 1979, John Wiley and Sons, New York, Seiten 545 ff.

Das erfindungsgemäße Aufzeichnungsmaterial eignet sich vorzüglich für die Verarbeitung in einem abgekürzten Verarbeitungsprozeß, z.B. in einem Verarbeitungsprozeß, dessen Entwicklungsschritt bei Temperaturen zwischen 25 und 45°C weniger als 3 Minuten, vorzugsweise weniger als 1 Minute dauert. Speziell bei Entwicklung mit benzylalkoholfreien Entwicklerbädern werden vorteilhafte Ergebnisse erhalten.

Vorzugsweise enthält die Farbentwicklerlösung ≦ 0,01 Mol/l Bromid und ≦ 5 ml/l Benzylalkohol.

Nach der Farbentwicklung wird das Material üblicherweise gebleicht und fixiert. Bleichung und Fixierung können getrennt voneinander oder auch zusammen durchgeführt werden. Als Bleichmittel können die üblichen Verbindungen verwendet werden, z.B. Fe³⁺-Salze und Fe³⁺-Komplexsalze wie Ferricyanide, Dichromate, wasserlösliche Kobaltkomplexe usw. Besonders bevorzugt sind Eisen-III-Komplexe von Aminopolycarbonsäuren insbesondere z.B. Ethylendiamintetraessigsäure, N-Hydroxyethylethylendiamintriessigsäure, Alkyliminodicarbonsäuren und von entsprechenden Phosphonsäuren. Geeignet als Bleichmittel sind weiterhin Persulfate.

Im folgenden sind die Zusammensetzungen und Verarbeitungszeiten von Entwicklungs- und Bleichfixierbad angegeben, in denen das erfindungsgemäße Material verarbeitet wird. Auf das Wässern folgt übliches Trocknen.

Anstelle des Wässerns kann das Material auch mit einem üblichen Stabilisierbad behandelt werden.

### a) Farbentwickler - 45 s - 35° C

auffüllen mit Wasser auf 1.000 ml; pH 10,0

### b) Bleichfixierbad - 45 s - 35° C

auffüllen mit Wasser auf 1.000 ml; pH 5,5

### c) Wässern - 2 min - 33° C

### Beispiel

Ein farbfotografisches Aufzeichnungsmaterial, welches für einen Schnellverarbeitungsprozeß geeignet ist, wurde hergestellt, indem auf einen Schichtträger auf beidseitig mit Polyethylen beschichtetem Papier die folgenden Schichten in der angegebenen Reihenfolge aufgetragen wurden. Die Mengenangaben beziehen sich jeweils auf 1 m². Für den Silberhalogenidauftrag werden die entsprechenden Mengen AgNO₃ angegebenen.

### Schichtaufbau 1:

1. Schicht (Substratschicht):
   0,2 g Gelatine
2. Schicht (blauempfindliche Schicht):
   blauempfindliche Silberhalogenidemulsion (99,5 Mol-% Chlorid, 0,5 Mol-% Bromid, mittlerer Korndurchmesser 0,8 µm) aus 0,63 g AgNO₃ mit
   1,38 g Gelatine
   0,95 g Gelbkuppler
   0,29 g Trikresylphosphat (TKP)
3. Schicht (Schutzschicht)
   1,1 g Gelatine
   0,06 g 2,5-Dioctylhydrochinon
   0,06 g Dibutylphthalat (DBP)
4. Schicht (grünempfindliche Schicht)
   grünsensibilisierte Silberhalogenidemulsion (99,5 Mol-% Chlorid, 0,5 Mol-% Bromid, mittlerer Korndurchmesser 0,6 µm) aus 0,45 g AgNO₃ mit
   1,08 g Gelatine
   0,41 g Purpurkuppler
   0,16 g α-(3-t-Butyl-4-hydroxyphenoxy)-myristinsäureethylester
   0,04 g 2,5-Dioctylhydrochinon
   0,24 g DBP
   0,14 g TKP
5. Schicht (UV-Schutzschicht)
   1,15 g Gelatine
   0,6 g UV-Absorber der Formel 0,045 g 2,5-Dioctylhydrochinon
   0,4 g TKP
6. Schicht (rotempfindliche Schicht)
   rotsensibilisierte Silberhalogenidemulsion (99,5 Mol-% Chlorid, 0,5 Mol-% Bromid, mittlerer Korndurchmesser 0,5 µm) aus 0,3 g AgNO₃ mit
   0,75 g Gelatine
   0,36 g Blaugrünkuppler
   0,36 g TKP
7. Schicht (UV-Schutzschicht)
   0,35 g Gelatine
   0,15 g UV-Absorber wie in 5. Schicht
   0,1 g TKP
8. Schicht (Schutzschicht)
   0,9 g Gelatine
   0,3 g Härtungsmittel der Formel

Als Farbkuppler wurden folgende Verbindungen verwendet:

### Gelbkuppler:

### Purpurkuppler:

### Blaugrünkuppler:

### Schichtaufbau 2:

In der 5. Schicht werden 0,6 g UV-15 als UV-Absorber mit 0,4 g DBP als Ölbildner eingesetzt. In der 7. Schicht werden 0,15 g UV-15 mit 0,1 g DBP verwendet.

### Schichtaufbau 3:

In der 5. Schicht werden 0,6 g UV-14 mit 0,4 g DBP als Ölbildner und in Schicht 7 0,15 g UV-14 mit 0,1 g DBP eingesetzt.

### Schichtaufbau 4:

In der 5. Schicht werden 0,48 g UV-15 und 0,12 g UV-14 mit 0,4 g DBP als Ölbildner und in Schicht 7 0,12 g UV-15 und 0,03 g UV-14 mit 0,1 g DBP eingesetzt.

### Schichtaufbau 5:

In der 5. Schicht werden 0,4 g UV-15 und 0,2 g UV-9 mit 0,4 g DBP als Ölbildner und in Schicht 7 0,1 g UV-15 mit 0,05 g UV-9 mit 0,1 g DBP eingesetzt.

Die fünf Aufbauten werden nach dem Beguß hinter einem blauen Farbauszugsfilter mit einem ³/₂-Keil belichtet und entsprechend den obigen Angaben entwickelt.

Die dabei erhaltenen gelben Farbauszugskeile werden mit einem Densitometer ausgemessen und dadurch Empfindlichkeit, Schultergradation und maximale Farbdichte bestimmt. Die Erbebnisse zeigt die folgende Übersicht:

Ein Keil, bei dem alle drei Farbauszüge so aufbelichtet wurden, daß sich ein neutraler Graukeil ergab, zeigte im Gelb die Abstufung von Gradation und Dichte in Abhängigkeit von der UV-Schicht-Zusammensetzung in gleicher Weise. Hier war bei den Aufbauten 2 - 5 auch die Maximaldichte von Purpur um 0,1 - 0,2 höher.

Man sieht deutlich, daß die erfindungsgemäß zusammengesetzten UV-Schichten in den Coloraufbauten eine wesentlich bessere Farbdichte ergeben.

## Patentansprüche

1. Farbfotografisches Silberhalogenidaufzeichnungs-material, das mit einem Soforthärter gehärtet ist und auf einem Träger wenigstens eine Silberhalogenidemulsionsschicht, deren Silberhalogenidkörner mindestens 80 Mol-% Silberchlorid enthalten, und wenigstens eine Schicht enthält, die ein ultra-violettes Licht absorbierendes Mittel, das bei 15°C flüssig ist, enthält.

2. Farbfotografisches Material nach Anspruch 1, dadurch gekennzeichnet, daß es mindestens eine blau-empfindliche Schicht, der wenigstens ein Gelbkuppler zugeordnet ist, mindestens eine grünempfindliche Schicht, der wenigstens ein Purpurkuppler zugeordnet ist und mindestens eine rotempfindliche Schicht, der wenigstens ein Blaugrünkuppler zugeordnet ist, enthält.

3. Farbfotografisches Material nach Anspruch 1, dadurch gekennzeichnet, daß es einen reflektierenden Träger enthält.

4. Farbfotografisches Material nach Anspruch 1, dadurch gekennzeichnet, daß die Silberhalogenide aller lichtempfindlichen Schichten wenigstens 80 Mol-% Chlorid enthalten.

5. Farbfotografisches Material nach Anspruch 1, dadurch gekennzeichnet, daß die Silberhalogenide aller lichtempfindlichen Schichten 95 bis 100 Mol-% Chlorid, 0 bis 5 Mol-% Bromid und 0 bis 1 Mol-% Iodid enthalten.

6. Farbfotografisches Material nach Anspruch 1, dadurch gekennzeichnet, daß die flüssigen UV-Absorber der allgemeinen Formel worin
R₁ und R₂ Alkyl, Aryl, Alkoxy oder Aryloxy und
R₃ Wasserstoff, Halogen, Alkyl, Aryl, Alkoxy, Aryloxy, Alkenyl, Nitro oder Hydroxy
bedeuten, entsprechen.

7. Farbfotografisches Material nach Anspruch 6, worin die Substituenten R₁, R₂ und R₃ die nachfolgenden Kombinationen I, II, III, IV und V an Definitionen aufweisen:
I:
R₁: Methyl, Ethyl, Propyl
R₂: C₄-C₁₂-sek.-Alkyl
R₃: Wasserstoff, Halogen, C₁-C₈-Alkyl, C₁-C₈-Alkoxy,
II:
R₁, R₂ und R₃: C₄-C₁₂-Alkyl wobei einer der Reste sek.-Alkyl ist,
III:
R₁: C₁-C₁₂-Alkyl
R₂: C₁-C₁₂-Alkoxycarbonyl-C₁-C₆-alkyl
R₃: Wasserstoff, Halogen, C₁-C₈-Alkyl, C₁-C₈-Alkoxy,
IV:
R₁, R₂: C₄-C₁₂-sek.-Alkyl
R₃: Wasserstoff, Halogen, C₁-C₈-Alkyl, C₁-C₈-Alkoxy.
V:
R₁: verzweigtes C₁₀-C₁₅-Alkyl
R₂: C₁-C₄-Alkyl
R₃: Wasserstoff, Halogen, C₁-C₈-Alkyl, C₁-C₈-Alkoxy.

8. Farbfotografisches Material nach Anspruch 1, dadurch gekennzeichnet, daß das Sofort-Härtungsmittel der allgemeinen Formel worin
R₁ Alkyl, Aryl oder Aralkyl bedeutet,
R₂ die gleiche Bedeutung wie R₁ hat oder Alkylen, Arylen, Aralkylen oder Alkaralkylen bedeutet, wobei die zweite Bindung mit einer Gruppe der Formel verknüpft ist, oder
R₁ und R₂ zusammen die zur Vervollständigung eines gegebenenfalls substituierten heterocyclischen Ringes, beispielsweise eines Piperidin-, Piperazin- oder Morpholinringes erforderlichen Atome bedeuten, wobei der Ring z.B. durch C₁-C₃-Alkyl oder Halogen substituiert sein kann,
R₃ für Wasserstoff, Alkyl, Aryl, Alkoxy, -NR₄-COR₅, -(CH₂)ₘ-NR₈R₉, -(CH₂)ₙ-CONR₁₃R₁₄ oder oder ein Brückenglied oder eine direkte Bindung an eine Polymerkette steht, wobei
R₅ Wasserstoff, C₁-C₄-Alkyl oder NR₆R₇,
R₈ -COR₁₀
R₁₀ NR₁₁R₁₂
R₁₁ C₁-C₄-Alkyl oder Aryl, insbesondere Phenyl,
R₁₂ Wasserstoff, C₁-C₄-Alkyl oder Aryl, insbesondere Phenyl,
R₁₃ Wasserstoff, C₁-C₄-Alkyl oder Aryl, insbesondere Phenyl,
R₁₆ Wasserstoff, C₁-C₄-Alkyl, COR₁₈ oder CONHR₁₉,
m eine Zahl 1 bis 3
n eine Zahl 0 bis 3
p eine Zahl 2 bis 3 und
Y 0 oder NR₁₇ bedeuten oder
R₄, R₆, R₇, R₉, R₁₄, R₁₅, R₁₇, R₁₈ und R₁₉ Wasserstoff oder C₁-C₄-Alkyl,
R₁₃ und R₁₄ gemeinsam die zur Vervollständigung eines gegebenenfalls substituierten heterocyclischen Ringes, beispielsweise eines Piperidin-, Piperazin- oder Morpholinringes erforderlichen Atome darstellen, wobei der Ring z.B. durch C₁-C₃-Alkyl oder Halogen substituiert sein kann,
Z die zur Vervollständigung eines 5- oder 6-gliedrigen aromatischen heterocyclischen Ringes, gegebenenfalls mit anelliertem Benzolring, erforderlichen C-Atome und
X^{⊖} ein Anion bedeuten, das mit dem übrigen Molekül über eine kovalente Bindung verknüpft sein kann;
entsprechen.

9. Farbfotografisches Material nach Anspruch 1, dadurch gekennzeichnet, daß der Soforthärter in einer Menge von 0,1 bis 5 mMol/m² eingesetzt wird.

## Claims

1. A colour photographic silver halide recording material hardened with an instant hardener and containing on a support at least one silver halide emulsion layer, of which the silver halide crystals contain at least 80 mol-% silver chloride, and at least one layer containing a UV absorber liquid at 15°C.

2. A colour photographic material as claimed in claim 1, characterized in that it contains at least one blue-sensitive layer with which at least one yellow coupler is associated; at least one green-sensitive layer with which at least one magenta coupler is associated; and at least one red-sensitive layer with which at least one cyan coupler is associated.

3. A colour photographic material as claimed in claim 1, characterized in that it contains a reflective layer.

4. A colour photographic material as claimed in claim 1, characterized in that the silver halides of all the photosensitive layers contain at least 80 mol-% of chloride.

5. A colour photographic material as claimed in claim 1, characterized in that the silver halides of all photosensitive layers contain 95 to 100 mol-% of chloride, 0 to 5 mol-% of bromide and 0 to 1 mol-% of iodide.

6. A colour photographic material as claimed in claim 1, characterized in that the liquid UV absorbers correspond to the following general formula: in which
R₁ and R₂ represent alkyl, aryl, alkoxy or aryloxy and
R₃ represents hydrogen, halogen, alkyl, aryl, alkoxy, aryloxy, alkenyl, nitro or hydroxy.

7. A colour photographic material as claimed in claim 6, in which the substituents R₁, R₂ and R₃ have the following combinations I, II, III, IV and V of definitions:
I: R₁ = methyl, ethyl, propyl
R₂ = C₄₋₁₂ sec. alkyl
R₃ = hydrogen, halogen, C₁₋₈ alkyl, C₁₋₈ alkoxy,
II: R₁,R₂ and R₃ = C₄₋₁₂ alkyl, one of the substituents being sec. alkyl,
III: R₁ = C₁₋₁₂ alkyl
R₂ = C₁₋₁₂-alkoxycarbonyl-C₁₋₆-alkyl
R₃ = hydrogen, halogen, C₁₋₈ alkyl, C₁₋₈ alkoxy,
IV: R₁,R₂ = C₄₋₁₂ sec. alkyl
R₃ = hydrogen, halogen, C₁₋₈ alkyl, C₁₋₈ alkoxy,
V: R₁ = branched C₁₀₋₁₅ alkyl
R₂ = C₁₋₄ alkyl
R₃ = hydrogen, halogen, C₁₋₈ alkyl, C₁₋₈ alkoxy.

8. A colour photographic material as claimed in claim 1, characterized in that the instant hardener corresponds to the following general formula: in which
R₁ represents alkyl, aryl or aralkyl,
R₂ has the same meaning as R₁ or represents alkylene, arylene, aralkylene or alkaralkylene, the second bond being attached to a group having the following formula:
or
R₁ and R₂ together represent the atoms required to complete an optionally substituted heterocyclic ring, for example a piperidine, piperazine or morpholine ring, the ring optionally being substituted, for example, by C₁₋₃ alkyl or halogen,
R₃ is hydrogen, alkyl, aryl, alkoxy, -NR₄-COR₅, -(CH₂)ₘ-NR₈R₉, -(CH₂)ₙ-CONR₁₃R₁₄ or or is a bridge member or a direct bond to a polymer chain,
R₅ being hydrogen, C₁₋₄ alkyl or NR₆R₇,
R₈ being -COR₁₀,
R₁₀ being NR₁₁R₁₂,
R₁₁ being C₁₋₄ alkyl or aryl, particularly phenyl,
R₁₂ being hydrogen, C₁₋₄ alkyl or aryl, particularly phenyl,
R₁₃ being hydrogen, C₁₋₄ alkyl or aryl, particularly phenyl,
R₁₆ being hydrogen, C₁₋₄ alkyl, COR₁₈ or CONHR₁₉,
m being a number of 1 to 3,
n being a number of 0 to 3,
p being a number of 2 to 3 and
Y being O or NR₁₇ or
R₄, R₆, R₇, R₉, R₁₄, R₁₅, R₁₇, R₁₈ and R₁₉ being hydrogen or C₁₋₄ alkyl or
R₁₃ and R₁₄ together representing the atoms required to complete an optionally substituted heterocyclic ring, for example a piperidine, piperazine or morpholine ring, the ring optionally being substituted, for example, by C₁₋₃ alkyl or halogen,
Z being the C atoms required to complete a 5-membered or 6-membered aromatic heterocyclic ring, optionally with a fused benzene ring, and
X^{⊖} is an anion which may be attached to the rest of the molecule by a covalent bond.

9. A colour photographic material as claimed in claim 1, characterized in that the instant hardener is used in a quantity of 0.1 to 5 mmol/m².

## Revendications

1. Matériau photographique en couleurs à l'halogénure d'argent, qui est durci par un durcisseur immédiat et qui contient sur un support au moins une couche d'émulsion d'halogénure d'argent dont les grains d'halogénure d'argent contiennent au moins 80 mol% de chlorure d'argent et au moins une couche qui contient une substance absorbant la lumière ultraviolette, qui est liquide à 15°C.

2. Matériau photographique en couleurs selon la revendication 1, caractérisé en ce qu'il contient au moins une couche sensible au bleu à laquelle est associé un coupleur pour jaune, au moins une couche sensible au vert à laquelle est associé au moins un coupleur pour magenta et au moins une couche sensible au rouge à laquelle est associé un coupleur pour cyan.

3. Matériau photographique en couleurs selon la revendication 1, caractérisé en ce qu'il contient un support réfléchissant.

4. Matériau photographique en couleurs selon la revendication 1, caractérisé en ce que les halogénures d'argent de toutes les couches photosensibles contiennent au moins 80 mol% de chlorure.

5. Matériau photographique en couleurs selon la revendication 1, caractérisé en ce que les halogénures d'argent de toutes les couches photosensibles contiennent 95 à 100 mol% de chlorure, 0 à 5 mol% de bromure et 0 à 1 mol% d'iodure.

6. Matériau photographique en couleurs selon la revendication 1, caractérisé en ce que les absorbeurs d'UV liquides répondent à la formule générale : dans laquelle
R₁ et R₂ représentent chacun un groupe alkyle, aryle, alcoxy ou aryloxy et
R₃ représente un atome d'hydrogène ou d'halogène ou un groupe alkyle, aryle, alcoxy, aryloxy, alcényle, nitro ou hydroxy.

7. Matériau photographique en couleurs selon la revendication 6, dans lequel les substituants R₁, R₂ et R₃ présentent les combinaisons de définitions I, II, III, IV et V suivantes :
I: R₁: méthyle, éthyle, propyle,
R₂ : sec-alkyle en C₄-C₁₂,
R₃ : hydrogène, halogène, alkyle en C₁-C₈, alcoxy en C₁-C₈,
II : R₁, R₂ et R₃ : alkyle en C₄-C₁₂, l'un d'eux étant un reste sec-alkyle,
III: R₁: alkyle en C₁-C₁₂,
R₂ : (alcoxy en C₁-C₁₂)carbonyl-alkyle en C₁-C₆,
R₃ : hydrogène, halogène, alkyle en C₁-C₈, alcoxy en C₁-C₈,
IV: R₁, R₂ : sec-alkyle en C₄-C₁₂,
R₃ : hydrogène, halogène, alkyle en C₁-C₈, alcoxy en C₁-C₈,
V: R₁: alkyle en C₁₀-C₁₅ ramifié,
R₂ : alkyle en C₁-C₄,
R₃ : hydrogène, halogène, alkyle en C₁-C₈, alcoxy en C₁-C₈.

8. Matériau photographique en couleurs selon la revendication 1, caractérisé en ce que le durcisseur immédiat répond à la formule générale : dans laquelle
R₁ représente un groupe alkyle, aryle ou aralkyle,
R₂ a la même signification que R₁ ou représente un groupe alkylène, arylène, aralkylène ou alcaralkylène, la seconde liaison étant reliée à un groupe de formule :
ou bien
R₁ et R₂ représentent ensemble les atomes nécessaires pour compléter un noyau hétérocyclique éventuellement substitué, par exemple, un noyau pipéridine, pipérazine ou morpholine, le noyau pouvant être substitué par exemple par alkyle en C₁-C₃ ou halogène,
R₃ représente un atome d'hydrogène ou un groupe alkyle, aryle, alcoxy, -NR₄-COR₅, -(CH₂)ₘ-NR₈R₉, -(CH₂)ₙ-CONR₁₃R₁₄ ou ou un chaînon de pontage ou une liaison directe sur une chaîne polymère, dans lesquels
R₅ représente un atome d'hydrogène ou un groupe alkyle en C₁-C₄ ou -NR₆R₇,
R₈ représente un groupe -COR₁₀
R₁₀ représente un groupe -NR₁₁R₁₂
R₁₁ représente un groupe alkyle en C₁-C₄ ou aryle, en particulier phényle,
R₁₂ représente un atome d'hydrogène ou un groupe alkyle en C₁-C₄ ou aryle, en particulier phényle,
R₁₃ représente un atome d'hydrogène ou un groupe alkyle en C₁-C₄ ou aryle, en particulier phényle,
R₁₆ représente un atome d'hydrogène ou un groupe alkyle en C₁-C₄,-COR₁₈ ou -CONHR₁₉,
m est un nombre de 1 à 3,
n est un nombre de 0 à 3,
p est un nombre de 2 à 3 et
Y représente -O- ou 〉NR₁₇,
R₄, R₆, R₇, R₉, R₁₄, R₁₅, R₁₇, R₁₈ et R₁₉ représentent un atome d'hydrogène ou un groupe alkyle en C₁-C₄,
R₁₃ et R₁₄, pris ensemble, représentent les atomes nécessaires pour compléter un noyau hétérocyclique éventuellement substitué, par exemple un noyau pipéridine, pipérazine ou morpholine, le noyau pouvant être substitué par exemple par alkyle en C₁-C₃ ou halogène,
Z représente les atomes de carbone nécessaires pour compléter un noyau hétérocyclique aromatique à 5 ou 6 chaînons, éventuellement condensé avec un noyau benzénique, et
X^{⊖} représente un anion qui peut être relié par une liaison covalente au reste de la molécule.

9. Matériau photographique en couleurs selon la revendication 1, caractérisé en ce que le durcisseur immédiat est utilisé en quantité de 0,1 à 5 mmol/m².
